# EUROPÄISCHE PATENTSCHRIFT

(11) **EP 2 467 507 B1**
(45) Veröffentlichungstag und Bekanntmachung des Hinweises auf die Patenterteilung: **27.02.2019**
(21) Anmeldenummer: 10768172.8
(22) Anmeldetag: 17.08.2010
(51) Int. Cl.: C22C 29/04, C22F 1/08

(54) **MESSINGLEGIERUNG**
BRASS ALLOY
ALLIAGE DE LAITON

(30) Priorität: 18.08.2009 DE 102009038657
(43) Veröffentlichungstag der Anmeldung: 27.06.2012
(73) Patentinhaber: Aurubis Stolberg GmbH & Co. KG, 52224 Stolberg (DE)
(72) Erfinder: ZEIGER, Karl, 52249 Eschweiler (DE); LORENZ, Ulrich, 52224 Stolberg (DE); HOPPE, Michael, 52078 Aachen (DE)
(74) Vertreter: Klickow & Wetzel PartGmbB
(86) Internationale Anmeldenummer: PCT/DE2010/000976
(87) Internationale Veröffentlichungsnummer: WO 2011/020468

(56) Entgegenhaltungen:
- WO-A1-2006/136065
- CH-A- 227 385
- CN-A- 101 250 641
- DE-B- 1 151 716
- DE-T5-112004 002 639
- GB-A- 575 316
- JP-A- 7 310 133
- US-A1- 2002 015 657
- DAVIS J R ED - DAVIS JOSEPH R: "ASM Speciality Handbook: Copper and Copper Alloys", 1. Januar 2001 (2001-01-01), COPPER AND COPPER ALLOYS; [ASM SPECIALTY HANDBOOK], MATERIALS PARK, OHIO : ASM INTERNATIONAL, USA, PAGE(S) 14 - 26, XP002482353, ISBN: 978-0-87170-726-0 Seiten 19,21; Beispiele C47000, C68100; Tabelle 2
- "KUPFER-KNETLEGIERUNGEN: KUPFER-ZINK-LEGIERUNGEN (MESSUNG)(SONDERMESSING) ZUSAMMENSETZUNG//WROUGHT COPPER ALLOYS: COPPER-ZINC ALLOYS (BRASS), (SPECIAL BRASS), CHEMICAL COMPOSITION", DEUTSCHE NORMEN. DIN NORM,, Bd. 17660, 1. April 1974 (1974-04-01), Seiten 1-11, XP009070981,
- SPIEKERMANN P: "LEGIERUNGEN - EIN BESONDERES PATENTRECHTLICHES PROBLEM? - LEGIERUNGSPRUEFUNG IM EUROPAEISCHEN PATENTAMT -", MITTEILUNGEN DER DEUTSCHEN PATENTANWAELTE, HEYMANN, KOLN, DE, 1. Januar 1993 (1993-01-01), Seiten 178-190, XP000961882, ISSN: 0026-6884
- SPIEKERMANN P: "Legierungen - ein besonderes patentrechtliches Problem?", MITTEILUNGEN DER DEUTSCHEN PATENTANWAELTE, HEYMANN, KOLN, DE, vol. 34, 1 January 1993 (1993-01-01), pages 178-190, XP002152326, ISSN: 0026-6884

## Beschreibung

Die Erfindung betrifft eine Messinglegierung zur Verwendung bei der Herstellung von Halbzeug, das für eine spanende Verarbeitung vorgesehen ist, bestehend aus Kupfer, Zink sowie zusätzlichen Legierungskomponenten.

Entsprechende Messinglegierungen werden als Halbfertigprodukte häufig in Band oder Drahtform hergestellt und anschließend zu Endprodukten weiter verarbeitet. Die Weiterverarbeitung erfolgt vielfach durch Anwendung von Zerspanungsvorgängen.

Bei der Zerspanung von Messing hat es sich in der Vergangenheit als vorteilhaft erwiesen, der Legierung Blei in einem Umfang von bis zu vier Gewichtsprozent zuzusetzen. Das Blei hat eine positive Wirkung als Spanbrecher, verlängert die Werkzeugstandzeiten und vermindert die Zerspannungskräfte. Wichtige Materialparameter wie Festigkeit und Korrosionsbeständigkeit werden durch einen Bleizusatz nicht negativ beeinflusst.

Trotz der positiven Eigenschaften des Bleis gibt es Bestrebungen, unter anderem gestützt durch die Direktiven der EU - Richtlinie 2000/53/EG über Altfahrzeuge und Richtlinie 2002/96/EG über Elektro- und Elektronik-Altgeräte - das Blei als Zerspanungselement in Messing zu ersetzen.

Bei der Herstellung von Messinglegierungen wird häufig angestrebt, sowohl eine gute Zerspanbarkeit als auch eine gute Verformbarkeit zu erreichen. Eine gleichzeitige optimale Erfüllung beider Anforderungen erweist sich als schwierig, da in der Regel alle Maßnahmen, die die eine gewünschte Eigenschaft positiv unterstützen, zu einer Verminderung der zweiten Eigenschaft führen. Ein Kompromiss wird typischerweise derart gewählt, dass eine hohe Festigkeit bei gleichzeitigem ausreichenden Formänderungsvermögen vorgegeben wird.

Die bislang durchgeführten Untersuchungen mit alternativen Legierungsvarianten, die kein bzw. nur geringe Gehalte an Blei aufweisen, haben nicht immer zu Werkstoffen geführt, die die gestellten Anforderungen erfüllen. Häufig sind diese entweder deutlich teurer als bleihaltige Messinglegierungen, führen zu einem übermäßig hohen Werkzeugverschleiß oder beinhalten ebenfalls umweltbedenkliche Legierungselemente.

So ist aus der WO 2006/136065 A1 eine Messinglegierung der eingangs genannten Art bekannt geworden, die in einer Ausführungsvariante außer Kupfer und Zink Bestandteile an Eisen, Nickel und Zinn und weniger als 0,1 Gewichtsprozent Blei enthält, die aber zusätzlich einen Anteil von 0,49 Gewichtsprozent Wismut aufweist. Daneben ist aus der JP 7 310133 A eine Messinglegierung bekannt geworden, die keinen Gehalt an Blei aufweist, die aber außer Kupfer, Zink, Eisen und Zinn einen Anteil von 2,3 Gewichtsprozent Wismut enthält. Schließlich sind aus der CN 101 250 641 A Messinglegierungen bekannt geworden, die kein bzw. weniger als 0,05 Gewichtsprozent Blei und neben Kupfer und Zink Anteile von jeweils weniger als einem Gewichtsprozent Eisen, Nickel, Zinn, Mangan und/oder Silizium enthalten, die aber zwischen 0,7 und 0,91 Gewichtsprozent Wismut aufweisen.

Aus dem Dokument Spiekermann "Legierungen - ein besonderes patentrechtliches Problem?", Mitteilungen der deutschen Patentanwälte, Heymann, Köln, DE, ISSN: 0026-6884, Bd. 34, 1. Januar 1993 (1993-01-01), Seiten 178-190" ist eine patentrechtliche Abhandlung zur Offenbarung von Zusammensetzungen von Legierungen bekannt.

Aufgabe der vorliegenden Erfindung ist es, eine bleifreie Messinglegierung der einleitend genannten Art derart zu definieren, dass sie eine gute Zerspanbarkeit, hinreichende mechanische Eigenschaften und einen möglichst geringen Verschleiß an den eingesetzten Zerspanungswerkzeugen erreicht und dass sie zugleich einen möglichst geringen Gehalt an teuren und/oder ökologisch schädlichen Legierungselementen aufweist.

Der Erfindung liegt des Weiteren die Aufgabe zugrunde, durch die gezielte Kombination von nicht umweltbedenklichen Legierungselementen sowie über den Herstellungsprozess bestimmte Eigenschaften zu erzielen.

Insbesondere sind dies die Eigenschaften:
- gute Zerspanbarkeit,
- hohe Festigkeit aber noch gute Duktilität,
- gute Warm- und Kaltumformbarkeit,
- ausreichende Korrosionsbeständigkeit.

Ferner soll eine ökonomisch sinnvolle Massenfertigung als Halbzeugfabrikat möglich sein.

Der Idee liegen die im Folgenden genannten erfindungswesentlichen Ansätze zugrunde, um die gewünschten Werkstoffeigenschaften zu erzielen:
a) Die Gefügestruktur wird durch Änderung des Kupfer/Zink-Verhältnisses derart beeinflusst, dass ein alpha/beta-Kristallgemisch vorliegt, in dem der Anteil an beta-Phase etwa 30 bis 70 % beträgt. Da die beta-Phase unter normalen Zerpspanungsbedingungen ein sprödes Verhalten zeigt, führt ihr erhöhter Anteil zu einem günstigeren Zerspanungsverhalten.
b) Weitere Legierungselemente dienen zur Stabilisierung der alpha und der beta-Phase, insbesondere während des Fertigungsprozesses des Halbzeuges.
c) Darüber hinaus werden das Zerspanungsverhalten sowie die mechanischen Eigenschaften durch die gezielte Zugabe weiterer Ausscheidungen bildender Elemente positiv beeinflusst. Zum einen wird durch Ausscheidungen ein kurz brechender Span begünstigt. Zum anderen wird eine Kornfeinung bewirkt, wodurch eine verbesserte Duktilität bei hohen Festigkeiten erzielt wird.
d) Ein vierter Vorteil kann erreicht werden durch die Beeinflussung der Anordnung bzw. Orientierung der beiden Phasen alpha und beta und/oder der Ausscheidungen, um so gezielt die Verarbeitungseigenschaften einzustellen (z.B. durch eine Kombination aus Umformung oder Wärmebehandlung).

Für die Einhaltung der erfindungsgemäßen Anforderungen erweist es sich als besonders vorteilhaft, dass der Gehalt an Blei höchstens 0,1 Gewichtsprozent beträgt, dass der Anteil an Zink 40,5 bis 46 Gewichtsprozent und der Anteil von Kupfer höchstens 59 Gewichtsprozent beträgt und dass die Legierung einen Mischkristall mit Anteilen sowohl eines alpha-Gefüges als auch eines beta-Gefüges aufweist, wobei der Gewichtsanteil des beta-Gefüges mindestens 30% und höchstens 70% beträgt, und dass der Anteil jeder der zusätzlichen Legierungskomponenten aus der Gruppe von Eisen, Nickel, Zinn, Mangan und Silizium höchstens 1,0 Gewichtsprozent und die Summe der Anteile aller dieser zusätzlichen Legierungskomponenten mindestens 0,5 Gewichtsprozent beträgt.

Ein besonders wichtiges Merkmal zur Lösung der der Erfindung zugrunde liegenden Aufgabe besteht ferner darin, dass der Anteil an Elementen, die nicht Kupfer, Zink, Eisen, Nickel, Zinn, Mangan oder Silizium sind, weniger als 0,2 Gewichtsprozent beträgt.

Die erfindungsgemäßen Aufgaben werden durch die Merkmalskombination von Patentanspruch Nr. 1 gelöst.

Es kann sich ergeben, dass je nach Anwendungsfall bestimmte Eigenschaften der Legierung besonders gewünscht sind. Dazu ist es vorgesehen, einzelne der erwähnten Legierungselemente in jeweils höherer Konzertration zuzugeben, ohne dabei die Gesamtmenge an Legierungselementen (außer Kupfer und Zink) zu erhöhen.

Die im Gefüge enthaltenen Ausscheidungen, welche sich auch im weichen alpha-Gefüge wiederfinden, unterstützen das Zerspanungsverhalten positiv.

Das alpha-Gefüge des Mischkristalls bildet eine kubischflächenzentrierte Raumstruktur aus. Das beta-Mischkristall bildet hingegen eine kubisch-raumzentrierte Struktur aus.

Als besonders vorteilhaft erweist es sich, wenn der Anteil des beta-Gefüges mindestens 50% beträgt. Dies wird insbesondere dadurch unterstützt, daß ein Zinkanteil von etwa 42 Gewichtsprozenten vorliegt.

Die Elemente Eisen und Nickel haben einen regulativen Einfluss auf das Kornwachstum der alpha- und beta-Phase, wobei Nickel zusätzlich die Stabilisierung der alpha-Struktur fördert. Zu hohe Anteile führen zu Versprödung der Legierung.

Die Elemente Zinn, Silizium, Mangan und Eisen stabilisieren und erhöhen den Anteil der beta-Phase.

Zur Verbesserung der Korrosionsbeständigkeit kann die Zugabe von Phosphor vorgesehen werden. Insbesondere ist an einen maximalen Anteil von Phosphor im Bereich von 0,1 Gewichtsprozent gedacht.

Gemäß einer typischen Legierungszusammensetzung ist vorgesehen, dass der Anteil an Kupfer 54 bis 59,0 Gewichtsprozent beträgt.

Darüber hinaus ist vorgesehen, daß der Anteil an Zink 40 bis 46 Gewichtsprozent beträgt.

Eine erste zusätzliche Legierungskomponente wird dadurch definiert, dass der Anteil an Eisen 0,1 bis 0,5 Gewichtsprozent beträgt. Eisen dient zur Steuerung der Korngröße der alpha- und beta-Phasen. Gehalte kleiner 0,1% haben keine ausreichende Wirkung. Anteile größer 0,5% würden zu sehr großen Eisenausscheidungen führen, die negativ auf die mechanischen Eigenschaften der Legierung wirken. Insbesondere ist daran gedacht, dass der Anteil an Eisen 0,2 bis 0,3 Gewichtsprozent beträgt.

Eine zweite zusätzliche Legierungskomponente ist dadurch definiert, dass der Anteil an Nickel 0,1 bis 0,5 Gewichtsprozent beträgt. Nickel stabilisiert die alpha-Phase.

Insbesondere ist daran gedacht, dass der Anteil an Nickel 0,2 bis 0,3 Gewichtsprozent beträgt.

Eine zusätzliche optionale Legierungskomponente ist dadurch definiert, dass der Anteil an Silizium 0,01 bis 0,20 Gewichtsprozent beträgt. Silizium stabilisiert die beta-Phase und bildet gemeinsam mit anderen Elementen feine Ausscheidungen, welche sich positiv auf das Zerspanungsverhalten auswirken und für eine Kornfeinung verantwortlich sind. Insbesondere ist daran gedacht, dass der Anteil an Silizium 0,03 - 0,08 Gewichtsprozent beträgt.

Eine zusätzliche optionale Legierungskomponente ist dadurch definiert, dass der Anteil an Mangan 0,01 bis 0,20 Gewichtsprozent beträgt. Mangan stabilisiert die beta-Phase und bildet gemeinsam mit anderen Elementen feine Ausscheidungen, welche sich positiv auf das Zerspanungsverhalten auswirken und für eine Kornfeinung verantwortlich sind. Insbesondere ist daran gedacht, dass der Anteil an Mangan 0,03 bis 0,08 Gewichtsprozent beträgt.

Eine dritte zusätzliche Legierungskomponente ist dadurch definiert, dass der Anteil an Zinn 0,1 bis 0,5 Gewichtsprozent beträgt.

Insbesondere ist daran gedacht, dass der Anteil an Zinn 0,2 bis 0,3 Gewichtsprozent beträgt.

Phosphor führt zu einer verbesserten Korrosionsbeständigkeit der Legierung, insbesondere wirkt P auch einer Entzinkung entgegen.

Zu einer optimalen Zusammensetzung der Legierung trägt es bei, dass der Anteil an Elementen, die nicht Kupfer, Zink, Eisen, Nickel, Silizium, Mangan oder Zinn sind, weniger als 0,2 Gewichtsprozent beträgt.

Eine bevorzugte Ausführungsform der Legierung weist hinsichtlich ihrer Zusammensetzung vorzugsweise die folgenden Gewichtsprozente auf. Kupfer im Bereich von 54% bis 59,5%, Zink im Bereich von 36% bis 40,5%, Eisen im Bereich von 0,1% bis 0,5%, Nickel im Bereich von 0,1% bis 0,5%, Silizium im Bereich von 0,01% bis 0,2%, Mangan im Bereich 0,01% bis 0,2% und Zinn im Bereich von 0,1% bis 0,5% und Blei mit einem Anteil von höchstens 0,1%. Der Bleigehalt der Legierung beträgt, auch bedingt durch den Einsatz von Schrotten bei der Herstellung derartiger Legierungen, max. 0,1 %.

Entsprechend des Anteiles der obigen Zusatzstoffe werden die Anteile von Kupfer und/oder Zink gegebenenfalls vermindert.

Gemäß einer besonders bevorzugten Ausführungsform beträgt der Anteil an Kupfer 57,0% bis 57,5%, der Anteil von Zink 41,9 bis 42,5, der Anteil von Nickel 0,2% bis 0,3%, der Anteil von Eisen 0,2% bis 0,3%, der Anteil an Silizium 0,03% bis 0,08%, der Anteil von Mangan 0,03% bis 0,08% sowie der Anteil von Zinn 0,2% bis 0,3% und der Anteil von Blei weniger als 0,1%. Darüber hinaus ist insbesondere daran gedacht, dass die Summe der Gewichtsanteile aller weiteren eventuellen Bestandteile höchstens 0,2% beträgt.

Hinsichtlich der obigen Zusammensetzungen ist es grundsätzlich möglich, lediglich einige der aufgeführten Elemente der Legierung zuzusetzen. Gemäß einer ganz besonders bevorzugten Ausführungsform ist aber daran gedacht, sämtliche oben aufgeführten Elemente mit einem Gewichtsanteil innerhalb der jeweils definierten Intervalle in Kombination miteinander der Legierung zuzugeben.

Gemäß einer typischen Ausführungsform ist vorgesehen, daß der Bleigehalt in einem Intervall von 0,01% bis 0,1% liegt. Durch die erfindungsgemäße Relation zwischen dem alpha-Mischkristall und dem beta-Mischkristall können auch bei verminderten Bleigehalten die gewünschten Materialeigenschaften erreicht werden. Das alpha-Mischkristall führt hierbei zu einer relativ guten Verformbarkeit der Legierung und verleiht dieser zähe Eigenschaften. Das beta-Mischkristall ist hingegen relativ schlecht verformbar und spröde. Diese Eigenschaften sind für eine gute Spanbarkeit erwünscht. Durch die erfindungsgemäße Relation der alpha- und der beta-Anteile werden der Legierung somit eine ausreichende Zähigkeit für die Unterstützung einer Verformbarkeit und eine ausreichende Sprödigkeit für die Unterstützung einer Spanbarkeit verliehen.

Neben der reinen Relation zwischen den alpha- und den beta-Anteilen erweist es sich ebenfalls als zweckmäßig, die Korngröße der Mischkristalle zu beeinflussen. Als positiv hat es sich erwiesen, vergleichsweise geringe und gleichmäßige Korngrößen zu unterstützen. Durch Zugabe von Eisen und Silizium bilden sich Eisensilizide, die das Kornwachstum behindern und sich hierdurch positiv auf die Gefügestruktur auswirken. Die Zugabe von Zinn und/oder Eisen begünstigt die Bildung von beta-Mischkristallen.

Ebenfalls erweist es sich, daß die Zugabe von Mangan in Kombination mit Sauerstoff oder Phosphor die Ausscheidung von Oxiden oder Phosphiden begünstigt und hierdurch zu einer feineren Kornstruktur führt. Diese wiederum unterstützt eine gute Zerspanbarkeit. In geringen Mengen erweisen sich auch Anteile von Phosphor als positiv hinsichtlich der Ausbildung der Gefügestruktur.

Hinsichtlich der Fertigung der Legierung kann ein bevorzugter Produktionsprozeß derart durchgeführt werden, daß zunächst ein Strangpressen in einem Temperaturbereich von 600 bis 750°C durchgeführt wird. Es wird hierdurch ein Gefüge erzeugt, das einen Anteil des beta-Mischkristalls von etwa 50 Gewichtsprozent aufweist.

Zur Unterstützung sowohl einer guten Zerspanbarkeit als auch einer guten Verformbarkeit ist es möglich, eine Zwischenglühung durchzuführen. Es wird hierbei nach einem ersten Umformschritt ein Zwischenglühen mit einer Temperatur von etwa 500 bis 600°C durchgeführt. Das Zwischenglühen führt zu einer Rekristallisation und somit zu einer Kornneubildung. Hierdurch wird eine feinkörnige Gefügestruktur unterstützt.

Durch eine geeignete Durchführung des Zwischenglühens ist es möglich, einen Gewichtsanteil des beta-Mischkristall von 30 bis 45 Prozent zu realisieren. Es wird hierdurch eine gesteigerte Umformbarkeit des Halbzeugs erreicht.

Erfindungsgemäß ist insbesondere vorgesehen, die Messinglegierung aus Kupfer und Zink, mit einem Bleigehalt von 0,01 bis 0,1 Prozent und mit mindestens einer weiteren Legierungskomponente auszubilden. Diese weitere Legierungskomponente beeinflußt die Gefügestruktur des Mischkristalls, um anwendungsabhängig die jeweils gewünschten Materialeigenschaften zu erreichen.

Gemäß einer weiteren bevorzugten Ausführungsform ist vorgesehen, hinsichtlich der Gewichtsprozente die folgende Legierung zu realisieren.

Cu 55-56%, Fe 0,2-0,3%, Ni 0,1-0,2%, Si 0,01-0,03%, Mn 0,1-0,2%, Sn 0,3-0,5%, Zn Rest. Diese Ausführungsform führt zu einem besonders hohen Anteil an beta-Mischkristallen zwischen 55 und 70% beta-Anteil, was einen besonders kurz brechenden Span bewirkt.

Eine weitere bevorzugte Ausführungsform wird hinsichtlich der Gewichtsprozente durch die folgende Legierung bereitgestellt.

Cu 57-57,5%, Fe0,2-0,3%, Ni 0,2-0,3%, Si 0%, Mn 0%, Sn 0,2-0,3% Zn Rest. Ziel ist es hierbei, einen leicht erhöhten alpha-Anteil und weniger harte Ausscheidungen zu erreichen.

Darüber hinaus ist hinsichtlich von bevorzugten Ausführungsformen auch daran gedacht, hinsichtlich der Gewichtsprozente die folgende Legierung zu realisieren.

Cu 56-56,5%, Fe 0,4-0,5%, Ni 0,2-0,3%, Si 0%, Mn 0,1-0,2%, Sn 0,35-0,5% Zn Rest. Es werden hierdurch weniger harte Ausscheidungen gebildet und dafür eine Bildung der Ausscheidung von primär ausgeschiedenem Eisen gefördert. Durch die vermehrte Zugabe von Mangan und Zinn bildet sich ein erhöhter beta-Anteil gegenüber der vorherigen Ausführungsform.

Die erfindungsgemäße Messinglegierung dient zur Herstellung von sogenannten Halbzeugen, die mindestens einem weiteren Verarbeitungsschritt unterzogen werden. Die Halbzeuge werden typischerweise durch einen Gießvorgang hergestellt. Typische Ausführungsformen derartiger Halbzeuge sind Drähte, Profile und/oder Stangen. Der weitere Verarbeitungsschritt umfaßt mindestens eine zerspanende Bearbeitung. Ebenfalls kann der weitere Verarbeitungsschritt eine Kombination aus einer formgebenden und einer spanenden Bearbeitung umfassen. Die Formgebung kann hierbei sowohl bei einer Raumtemperatur als auch bei einer erhöhten Temperatur durchgeführt werden. Bei den erhöhten Temperaturen kann eine Halbwarmtemperatur bis zu etwa 450° Celsius und eine Warmumformtemperatur in einem Bereich von 600° Celsius bis 850° Celsius unterschieden werden.

## Patentansprüche

1. Messinglegierung zur Verwendung bei der Herstellung von Halbzeug, das für eine spanende Verarbeitung vorgesehen ist, bestehend aus Kupfer, Zink sowie zusätzlichen Legierungskomponenten, wobei der Gehalt an Blei höchstens 0,1 Gewichtsprozent beträgt, der Anteil an Zink 40,5 bis 46 Gewichtsprozent und der Anteil an Kupfer mindestens 54 und höchstens 59 Gewichtsprozent beträgt, wobei die Legierung als zusätzliche Legierungskomponenten Eisen, Nickel und Zinn derart enthält, dass der Anteil an Eisen 0,1 bis 0,5 Gewichtsprozent beträgt, dass der Anteil an Nickel 0,1 bis 0,5 Gewichtsprozent beträgt, dass der Anteil an Zinn 0,1 bis 0,5 Gewichtsprozent beträgt, wobei der Anteil jeder der zusätzlichen Legierungskomponenten höchstens 1,0 Gewichtsprozent und die Summe der Anteile aller zusätzlichen Legierungskomponenten mindestens 0,5 Gewichtsprozent beträgt, wobei sie einen Mischkristall mit Anteilen sowohl eines alpha-Gefüges als auch eines beta-Gefüges aufweist und der Gewichtsanteil des beta-Gefüges mindestens 30% und höchstens 70% beträgt und Ausscheidungen im Gefüge gebildet werden und wobei der Anteil an Substanzen, die nicht Kupfer, Zink, Eisen, Nickel, Silizium, Mangan oder Zinn sind, weniger als 0,2 Gewichtsprozent beträgt und wobei ein optionaler Anteil an Silizium 0,01 bis 0,20 Gewichtsprozent beträgt und wobei ein optionaler Anteil an Mangan 0,01 bis 0,20 Gewichtsprozent beträgt.

2. Messinglegierung nach Anspruch 1, **dadurch gekennzeichnet, dass** der Anteil an Zink etwa 42 Gewichtsprozent beträgt.

3. Messinglegierung nach einem der Ansprüche 1 oder 2, **dadurch gekennzeichnet, dass** der Anteil an Eisen 0,2 bis 0,3 Gewichtsprozent beträgt.

4. Messinglegierung nach einem der Ansprüche 1 bis 3, **dadurch gekennzeichnet, dass** der Anteil an Nickel 0,2 bis 0,3 Gewichtsprozent beträgt.

5. Messinglegierung nach einem der Ansprüche 1 bis 4, **dadurch gekennzeichnet, dass** der Anteil an Silizium 0,03 bis 0,08 Gewichtsprozent beträgt.

6. Messinglegierung nach einem der Ansprüche 1 bis 5, **dadurch gekennzeichnet, dass** der Anteil an Mangan 0,03 bis 0,08 Gewichtsprozent beträgt.

7. Messinglegierung nach einem der Ansprüche 1 bis 6, **dadurch gekennzeichnet, dass** der Anteil an Zinn 0,2 bis 0,3 Gewichtsprozent beträgt.

8. Messinglegierung nach einem der Ansprüche 1 bis 7, **dadurch gekennzeichnet, dass** der Anteil des beta-Gefüges mindestens 50 Gewichtsprozent beträgt.

9. Messinglegierung nach einem der Ansprüche 1 bis 8, **dadurch gekennzeichnet, dass** folgende Gewichtsprozente realisiert sind: Cu 55-56%, Fe 0,2-0,3%, Ni 0,1-0,2%, Si 0,01-0,03%, Mn 0,1-0,2%, Sn 0,3-0,5%, Zn Rest.

10. Messinglegierung nach einem der Ansprüche 1 bis 9, **dadurch gekennzeichnet, dass** folgende Gewichtsprozente realisiert sind: Cu 57-57,5%, Fe0,2-0,3%, Ni 0,2-0,3%, Si 0%, Mn 0%, Sn 0,2-0,3% Zn Rest.

11. Messinglegierung nach einem der Ansprüche 1 bis 10, **dadurch gekennzeichnet, dass** folgende Gewichtsprozent realisiert sind: Cu 56-56,5%, Fe 0,4-0,5%, Ni 0,2-0,3%, Si 0%, Mn 0,1-0,2%, Sn 0,35-0,5% Zn Rest.

12. Messinglegierung nach einem der Ansprüche 1 bis 11, **dadurch gekennzeichnet, dass** ein Maximalgehalt von Phosphor von etwa 0,1 Gewichtsprozent enthalten ist.

## Claims

1. Brass alloy for use in the production of semifinished product intended for material-removing processing, consisting of copper, zinc and additional alloy components, where the lead content is at most 0.1 per cent by weight, the zinc content is 40.5 to 46 per cent by weight and the copper content is at least 54 and at most 59 per cent by weight, where the alloy contains, as additional alloy components, iron, nickel and tin such that the iron content is 0.1 to 0.5 per cent by weight, that the nickel content is 0.1 to 0.5 per cent by weight, and that the tin content is 0.1 to 0.5 per cent by weight, where the content of each of the additional alloy components is at most 1.0 per cent by weight and the sum total of the contents of all additional alloy components is at least 0.5 per cent by weight, where said alloy comprises a solid solution having components both of an alpha microstructure and of a beta microstructure and the proportion by weight of the beta microstructure is at least 30% and at most 70%, and precipitates are formed in the microstructure, and where the content of substances that are not copper, zinc, iron, nickel, silicon, manganese or tin is less than 0.2 per cent by weight, and where an optional silicon content is 0.01 to 0.20 per cent by weight and where an optional manganese content is 0.01 to 0.20 per cent by weight.

2. Brass alloy according to Claim 1, **characterized in that** the zinc content is about 42 per cent by weight.

3. Brass alloy according to either of Claims 1 and 2, **characterized in that** the iron content is 0.2 to 0.3 per cent by weight.

4. Brass alloy according to any of Claims 1 to 3, **characterized in that** the nickel content is 0.2 to 0.3 per cent by weight.

5. Brass alloy according to any of Claims 1 to 4, **characterized in that** the silicon content is 0.03 to 0.08 per cent by weight.

6. Brass alloy according to any of Claims 1 to 5, **characterized in that** the manganese content is 0.03 to 0.08 per cent by weight.

7. Brass alloy according to any of Claims 1 to 6, **characterized in that** the tin content is 0.2 to 0.3 per cent by weight.

8. Brass alloy according to any of Claims 1 to 7, **characterized in that** the proportion of the beta microstructure is at least 50 per cent by weight.

9. Brass alloy according to any of Claims 1 to 8, **characterized in that** the following percentages by weight are achieved: Cu 55-56%, Fe 0.2-0.3%, Ni 0.1-0.2%, Si 0.01-0.03%, Mn 0.1-0.2%, Sn 0.3-0.5%, balance Zn.

10. Brass alloy according to any of Claims 1 to 9, **characterized in that** the following percentages by weight are achieved: Cu 57-57.5%, Fe 0.2-0.3%, Ni 0.2-0.3%, Si 0%, Mn 0%, Sn 0.2-0.3%, balance Zn.

11. Brass alloy according to any of Claims 1 to 10, **characterized in that** the following percentages by weight are achieved: Cu 56-56.5%, Fe 0.4-0.5%, Ni 0.2-0.3%, Si 0%, Mn 0.1-0.2%, Sn 0.35-0.5%, balance Zn.

12. Brass alloy according to any of Claims 1 to 11, **characterized in that** a maximum phosphorus content of about 0.1 per cent by weight is present.

## Revendications

1. Alliage de laiton destiné à une utilisation lors de la fabrication d'un produit semi-fini, qui est prévu pour un usinage, constitué par du cuivre, du zinc et des composants d'alliage supplémentaires, la teneur en plomb étant d'au plus 0,1 pour cent en poids, la proportion de zinc étant de 40,5 à 46 pour cent en poids, et la proportion de cuivre étant d'au moins 54 et d'au plus 59 pour cent en poids, l'alliage contenant en tant que composants d'alliage supplémentaires du fer, du nickel et de l'étain, de telle sorte que la proportion de fer soit de 0,1 à 0,5 pour cent en poids, que la proportion de nickel soit de 0,1 à 0,5 pour cent en poids, que la proportion d'étain soit de 0,1 à 0,5 pour cent en poids, la proportion de chacun des composants d'alliage supplémentaires étant d'au plus 1,0 pour cent en poids, et la somme des proportions de tous les composants d'alliage supplémentaires étant d'au moins 0,5 pour cent en poids, celui-ci présentant un cristal mixte comprenant des fractions aussi bien d'une structure alpha que d'une structure bêta, et la proportion en poids de la structure bêta étant d'au moins 30 % et d'au plus 70 %, et des découpes étant formées dans la structure, et la proportion de substances qui ne sont pas du cuivre, du zinc, du fer, du nickel, du silicium, du manganèse ou de l'étain étant inférieure à 0,2 pour cent en poids, et une proportion optionnelle de silicium étant de 0,01 à 0,20 pour cent en poids, et une proportion optionnelle de manganèse étant de 0,01 à 0,20 pour cent en poids.

2. Alliage de laiton selon la revendication 1, **caractérisé en ce que** la proportion de zinc est d'environ 42 pour cent en poids.

3. Alliage de laiton selon l'une quelconque des revendications 1 ou 2, **caractérisé en ce que** la proportion de fer est de 0,2 à 0,3 pour cent en poids.

4. Alliage de laiton selon l'une quelconque des revendications 1 à 3, **caractérisé en ce que** la proportion de nickel est de 0,2 à 0,3 pour cent en poids.

5. Alliage de laiton selon l'une quelconque des revendications 1 à 4, **caractérisé en ce que** la proportion de silicium est de 0,03 à 0,08 pour cent en poids.

6. Alliage de laiton selon l'une quelconque des revendications 1 à 5, **caractérisé en ce que** la proportion de manganèse est de 0,03 à 0,08 pour cent en poids.

7. Alliage de laiton selon l'une quelconque des revendications 1 à 6, **caractérisé en ce que** la proportion d'étain est de 0,2 à 0,3 pour cent en poids.

8. Alliage de laiton selon l'une quelconque des revendications 1 à 7, **caractérisé en ce que** la proportion de la structure bêta est d'au moins 50 pour cent en poids.

9. Alliage de laiton selon l'une quelconque des revendications 1 à 8, **caractérisé en ce que** les pourcentages en poids suivants sont réalisés : Cu 55 à 56 %, Fe 0,2 à 0,3 %, Ni 0,1 à 0,2 %, Si 0,01 à 0,03 %, Mn 0,1 à 0,2 %, Sn 0,3 à 0,5 %, le reste étant Zn.

10. Alliage de laiton selon l'une quelconque des revendications 1 à 9, **caractérisé en ce que** les pourcentages en poids suivants sont réalisés : Cu 57 à 57,5 %, Fe 0,2 à 0,3 %, Ni 0,2 à 0,3 %, Si 0 %, Mn 0 %, Sn 0,2 à 0,3 %, le reste étant Zn.

11. Alliage de laiton selon l'une quelconque des revendications 1 à 10, **caractérisé en ce que** les pourcentages en poids suivants sont réalisés : Cu 56 à 56,5 %, Fe 0,4 à 0,5 %, Ni 0,2 à 0,3 %, Si 0 %, Mn 0,1 à 0,2 %, Sn 0,35 à 0,5 %, le reste étant Zn.

12. Alliage de laiton selon l'une quelconque des revendications 1 à 11, **caractérisé en ce qu'**une teneur maximale en phosphore d'environ 0,1 pour cent en poids est contenue.
